# EUROPÄISCHE PATENTSCHRIFT

(11) **EP 2 283 170 B1**
(45) Veröffentlichungstag und Bekanntmachung des Hinweises auf die Patenterteilung: **25.04.2012**
(21) Anmeldenummer: 08758401.7
(22) Anmeldetag: 07.05.2008
(51) Int. Cl.: C25D 3/52, C25D 3/56

(54) **PD- UND PD-NI-ELEKTROLYTBÄDER**
PD AND PD-NI ELECTROLYTE BATHS
BAINS D'ÉLECTROLYTE AU PD ET AU PD-NI

(43) Veröffentlichungstag der Anmeldung: 16.02.2011
(73) Patentinhaber: Umicore Galvanotechnik GmbH, 73525 Schwäbisch Gmünd (DE)
(72) Erfinder: BERGER, Sascha, 73527 Schwaebisch Gmuend (DE); OBERST, Frank, 73529 Schwaebisch Gmuend (DE); SIMON, Franz, 73527 Schwaebisch-Gmuend (DE); MANZ, Uwe, 73563 Mögglingen (DE); WEYHMUELLER, Bernd, 73553 Alfdorf Hintersteinenberg (DE); BRONDER, Klaus, 73527 Schwaebisch Gmuend (DE)
(74) Vertreter: Retzow, Stefan
(86) Internationale Anmeldenummer: PCT/EP2008/003667
(87) Internationale Veröffentlichungsnummer: WO 2009/135505

(56) Entgegenhaltungen:
- WO-A-86/00652
- US-A- 3 972 787
- US-A- 4 406 755
- US-A- 5 178 745
- US-A- 5 415 685
- US-A1- 2003 047 460

## Beschreibung

Die vorliegende Erfindung bezieht sich auf einen Elektrolyten zur galvanischen Abscheidung von Palladium oder Palladium-Legierungen auf metallischen bzw. leitfähigen Substraten. Insbesondere handelt es sich hier um einen Pd-Elektrolyten enthaltend ggf. weitere Metalle und ein organisches Oligoamin als Komplexbildner, mit dem Legierungsüberzüge mit z.B. 80% Pd für technische und dekorative Anwendungen abgeschieden werden können. Gleichfalls richtet sich die Erfindung auf ein entsprechendes galvanotechnisches Verfahren unter Einsatz dieses Elektrolyten und spezielle, vorteilhaft für dieses Verfahren einsetzbare Palladiumsalze.

Die galvanotechnische Abscheidung von Palladium oder Palladium-Legierungen auf metallischen Substraten hat vielfältige dekorative und technische Anwendungsbereiche. Galvanisch abgeschiedenes Reinpalladium sowie Palladium-Nickelschichten, ggf. jeweils mit Goldflash, sind anerkannte Werkstoffe z.B. für Schwachstromkontakte oder Steckkontakte (z.B. auf Leiterplatten) und können als Ersatz für Hartgold angesehen werden [Galvanotechnik 5 (2002), 1210ff, Simon u. Yasumura: "Galvanische Palladiumschichten für technische Anwendungen in der Elektronik"]. Auch können Palladium-Abscheidungen mit sehr geringer Schichtdicke auf sogenannten Lead-Frames in der Halbleiterfertigung das im Bondbereich verwendete Silber ersetzen [Galvanotechnik 6 (2002), 1473ff, Simon u. Yasumura: "Galvanische Palladiumschichten für technische Anwendungen in der Elektronik"].

Herkömmliche Palladium-Nickel-Elektrolyte enthalten Ammoniak und Chlorid und stellen daher eine potentielle Gefährdung für die Gesundheit des Bedienpersonals dar und sind im Hinblick auf die Korrosion des Anlagenmaterials schädlich. Ammoniak neigt dazu, bei Umgebungstemperatur zu verdampfen. Viele vermarktete Elektrolyten arbeiten bei 40°C bis 60°C und verursachen daher starke, Emissionen die nicht nur reizend für die Atemwege sind, sondern auch für eine Abnahme des pH-Wertes durch das verdampfende Ammoniak führen. Der Elektrolyt muss daher durch ständige Ammoniakzugabe pH-konstant gehalten werden.

Bisher sind einige ammonium- und/oder chloridfreien Verfahren bekannt. Beispielsweise enthält ein Typ organische Amine, die jedoch bei den vorgegebenen alkalischen Arbeitsbedingungen (bis zu 65°C, pH 9 bis 12) sehr schnell Carbonate bilden und zu Ausfällungen führen. Des Weiteren muss die bei solchen Elektrolyten auftretende mangelnde Haftung auf vernickelten Substraten durch Vorpalladiumprozesse ausgeglichen werden, wodurch Mehrkosten erzeugt werden (Plating & Surface Finishing, (2002) 8, S. 57-58, J.A. Abys "Palladium Plating",).

In einem kürzlich erschienenen Artikel wird ein chloridfreier Palladium-Nickel-Elektrolyt auf Sulfatbasis beschrieben (Galvanotechnik, 99 (2008) 3" S. 552-557; Kurtz, O.; Barhtelmes, J.; Rüther, R., "Die Abscheidung von Palladium-Nickel-Legierungen aus chloridfreien Elektrolyten"). Die daraus erhaltenen Überzüge weisen zwar die gewünschten Eigenschaften auf, jedoch handelt es sich um einen ammoniakalischen, schwach alkalischen Elektrolyten, mit den bekannten Nachteilen.

Ein anderes Verfahren mit organischen Aminen ist aus der US4278514 bekannt und arbeitet bei pH-Werten von 3 bis 7. Derartige Bäder enthalten Imidverbindungen (z.B. Succinimid) als Glanzzusatz. Sie sind vorwiegend für dekorative Zwecke geeignet, da es sich um Reinpalladiumbäder handelt. Die anwendbaren Stromdichten liegen bei maximal 4 A/dm². Die beschriebenen Bäder arbeiten zur Einstellung des pH-Wertes mit Phosphatpuffern. Der Einbau von Phosphor in die abgeschiedene Schicht kann jedoch die Qualität der Abscheidung negativ beeinträchtigen.

Im Patent DE4428966 (US5415685) wird ein Palladiumbad beschrieben in dem neben einer Palladiumverbindung (namentlich Palladiumdiaminodinitrit) und verschiedener Ammoniumsalze (Sulfat, Citrat und Phosphat) auch eine Kombination von Glanzadditiven genannt werden. Das beschriebene, ammoniakalische Verfahren arbeitet in einem pH-Bereich zwischen 5 und 12. Bei den beanspruchten Glanzmitteln handelt es sich um eine Kombination einer Sulfonsäure und eines aromatischen N-Heterozyklus. Namentlich genannt sind unter anderem o-Formylbenzolsulfonsäure und 1-(3-Sulfopropyl)-2-vinylpyridiniumbetain. Weitere namentlich genannte Pyridinderivate sind 1-(3-Sulfopropylpyridiniumbetain und 1-(2-Hydroxy-3-sulfopropylpyridiniumbetain. Die beiden zuletzt genannten Substanzen zeigen laut der Autoren einen negativen Effekt auf den Glanz der erhaltenen Überzüge.

Bereits 1986 wurde die galvanische Abscheidung von Palladium-Nickel-Überzügen aus einem Elektrolyten auf Basis von Ethylendiamin von Raub und Walz beschrieben (Metalloberfläche, 40 (1986) 5, S. 199-203, D. Walz und Ch. J. Raub, Carl Hanser Verlag, München, "Die galvanische Palladium-Nickel-Abscheidung aus ammoniakfreien Grundelektrolyten mit Ethylendiamin als Komplexbildner"). Darin wird erklärt, dass der Komplexbildner Ethylendiamin in idealer Weise in der Lage ist, die Abscheidepotentiale der beiden Metalle sowelt zusammenzurücken, dass eine Leglerungsabscheidung möglich ist.

Ein Verfahren gemäß der US6743346 setzt auch Ethylendiamin als Komplexbildner ein und bringt das Palladium in Form der festen Verbindung aus Palladiumsulfat und Ethylendiamin ein. Das Salz enthält 31 bis 41 % Palladium (Molverhältnisse [SO₄]:[Pd] zwischen 0,9 und 1,15 und [Ethylendiamin]:[Pd] zwischen 0,8 und 1,2). Es ist nicht wasserlöslich, löst sich aber Im Elektrolyten mit Überschuss an Ethylendiamin (Plating & Surface Finishing, (2007) 4, S. 26-35, St. Burling "Precious Metal Plating and the Environment"). Das Salz ermöglicht es zwar, Palladium mit einer geringeren Menge an Ethylendiamin einzubringen als üblich, dennoch führt dies durch die Anreicherung von Sulfat zur Aufsalzung des Elektrolyten und somit zu einer Verkürzung der Badstandzeit. Als Glanzbildner werden hier die Substanzen 3-(3-Pyridyl)acrylsäure bzw. 3-(3-Quinolyl)acrylsäure oder deren Salze zugesetzt. Es wird erwähnt, dass die Glanzbildner auf Basis von Sulfonaten nicht in der Lage sind, insbesondere bei Stromdichten von 15 bis 150 A/dm², in galvanischen Elektrolyten den gewünschten Glanz zu gewährleisten.

In der WO 9800652 werden Palladlumhydroxldkomplexe bezüglich Ihrer Anwendung In elektrolytischen Beschichtungsbädem offenbart. Als weitere komplexierende Reagenzien können diese Verbindungen Oligoamine aufweisen. In der vorliegenden Offenbarung werden keine Hinweise darauf gegeben, dass Glanzbildnersysteme basierend auf inneren Salzen zur Anwendung kommen können.

Die US 5178745 bezieht sich auf saure Palladiumelektrolyte, welche als komplexierendes Agens eine Verbindung ausgewählt aus der Gruppe der organischen Diamine aufweist. Es wird gefordert, dass der Elektrolyt einen adäquaten Anteil an Chloridionen enthalten soll.

Aus der US 4406755 ist ebenfalls eine elektrolytische Beschichtungslösung bekannt, welche Palladium in Form seiner löslichen Komplexe mit u.a. mit organischen Polyaminen enthält. Das Bad kann innere Salze aufweisen, arbeitet aber in der Regel bei einem sauren pH-Wert.

Die US 20030047460 bezieht sich auf neue Komplexsalze des Palladiumsulfats und des Ethylendiamins. Die drei Komponenten sollen in einem bestimmten Verhältnis zueinander im Bad vorhanden sein. Auch dieses elektrolytische Bad arbeitet bei einem sauren pH-Wert.

Aufgabe der vorliegenden Erfindung war vor dem Hintergrund des zitierten Standes der Technik die Angabe eines weiteren Elektrolyten und ein mit diesem Elektrolyten arbeitenden Verfahren, welche die genannten Nachteile überwinden helfen. Insbesondere solite die angegebene Elektrolytzusammensetzung bzw. das entsprechende Verfahren helfen, auch bei hohen Stromdichten und schnell verlaufenden Elektrolyseprozessen glänzende Oberflächen zu erzeugen, was vom ökonomischen und ökologischen Standpunkt aus betrachtet besonders vorteilhaft wäre.

Diese und weitere hier nicht genannte, sich aus dem Stand der Technik jedoch in naheliegender Welse ergebende Aufgaben werden durch die Anwendung eines Elektrolyten gemäß den Merkmalen des gegenständlichen Anspruchs 1 gelöst. Bevorzugte Ausgestaltungen des erfindungsgemäßen Elektrolyten sind in den von Anspruch 1 abhängigen Unteransprüchen 2-11 dargelegt. Anspruch 12 und die von i Anspruch 11 abhängigen Unteransprüche 12-15 beziehen sich auf ein erfindungsgemäßes Verfahren mit seinen bevorzugten Ausgestaltungsmögllchkeiten. Anspruch 16 richtet sich auf einen erfindungsgemäß vorteilhaft einsetzbaren Bestandteil des erfindungsgemäßen Elektrolyten.

Dadurch, dass man einen wässrigen Elektrolyt zur galvanischen Abscheidung von Palladium oder einer Palladium-Legierung auf einem metallischen bzw. leitfähigen Substrat einsetzt, welcher die abzuscheidenden, mit organischen Oligoaminen komplexierten Metallionen in Form ihrer Salze mit Oxidhydroxid, Hydroxid, Hydrogencarbonat und/oder Carbonat als Gegenionen und einem Glanzbildner auf Basis eines inneren Salzes aus einer quaternären Ammonium- und einer Sulfonsäuregruppe aufweist, gelangt man in überraschend einfacher Art und Weise und mit Erfolg zur Lösung der gestellten Aufgabe. Mit dem erfindungsgemäßen Elektrolyten oder durch Anwendung des erfindungsgemäßen Verfahrens ist es jetzt möglich, sowohl bei niedrigen als auch bei hohen Stromdichten die gewünschten glänzenden Oberflächen mit qualitativ hervorragendem Ergebnis erzeugen zu können. Die erfindungsgemäße Elektrolytzusammensetzung wird durch den Stand der Technik dabei in keiner Weise nahegelegt.

Der erfindungsgemäße Elektrolyt ermöglicht es, das Palladium alleine oder in Form einer Legierung mit anderen Metallen vergesellschaftet abzuscheiden. Als weitere Metalle können die dem Fachmann für diesen Zweck in Frage kommenden eingesetzt werden. Bei diesen kann es sich um z.B. Nickel, Kobalt, Eisen, Indium, Gold, Silber oder Zinn oder Gemische davon handeln. Vorzugsweise werden die abzuscheidenden Metallionen ausgewählt aus der Gruppe bestehend aus Nickel, Kobalt, Eisen und Gemische davon. Der Elektrolyt enthält diese Metalle in Form ihrer löslichen Salze. Als Salze kommen bevorzugt solche ausgewählt aus der Gruppe der Phosphate, Carbonate, Hydrogencarbonate, Hydroxide, Oxide, Sulfate, Sulfamate, Alkansulfonate, Pyrophosphate, Phosphonate, Nitrate, Carbonsäuresalze und Gemische davon in Frage.

Der Fachmann wählt die Konzentrationen der einzusetzenden Metalle im Elektrolyten anhand seines allgemeinen Fachverständnisses. Es hat sich gezeigt, dass vorteilhafte Ergebnisse erzielt werden können, wenn Palladium in Konzentrationen von 1-100 g/L, vorzugsweise 2-70 g/L, und äußerst bevorzugt 4-50 g/L und ganz besonders bevorzugt 5-25 g/L bezogen auf den Elektrolyten vorhanden ist.

Die weiteren abzuscheidenden Metallionen können in Konzentrationen von ≤50 g/L bezogen auf den Elektrolyten vortiegen. Vorzugsweise beträgt die Konzentration dieser Ionen im Elektrolyten ≤40 g/L, weiter bevorzugt ≤30 g/L bezogen auf den Elektrolyten. Wie eingangs schon angedeutet erfolgt eine gleichmäßige Abscheidung der Metallionen bei den erfindungsgemäßen Bedingungen unter anderem dann vorteilhaft, wenn diese komplexiert vorliegen. Als geeignete Liganden für diese Komplexe haben sich organische Oligoamine erwiesen. Vorteilhaft ist dabei der Einsatz von mehrzähnigen, insbesondere Liganden auf Basis von Di-, Tri- oder Tetraaminen. Besonders bevorzugt sind dabei solche, die 2 bis 11 C-Atome aufweisen. Ganz besonders bevorzugt ist der Einsatz von Liganden ausgewählt aus der Gruppe bestehend aus Ethylendiamin, Trimethylendiamin, Tetramethylendiamin, Pentamethylendiamin, Hexamethylendiamin, 1,2-Propylendiamin, Trimethylentetramin, Hexamethylentetramin. Äußerst bevorzugt ist Ethylendiamin (EDA) in diesem Zusammenhang.

Der Fachmann ist frei in der Menge der eingesetzten Oligoamine. Er wird sich bei der Abschätzung der Menge an der Tatsache orientieren, dass eine ausreichende Menge vorhanden sein muss, um die möglichst gleichmäßige Abscheidung des Palladiums bzw. der Palladium-Legierung zu erhalten. Auf der anderen Seite begrenzen zumindest ökonomische Erwägungen den Einsatz großer Mengen an Oligoaminen. Vorteilhaft ist eine Menge von 0,1-5 mol/L an Oligoaminen im Elektrolyten. Weiter bevorzugt liegt die Konzentration im Bereich zwischen 0,3 - 3 mol/L. Ganz besonders bevorzugt liegt die Konzentration an Oligoaminen bei 0,5 - 2 mol/L Elektrolyt.

Auch der pH-Wert des erfindungsgemäßen Elektrolyten kann nach dem Fachmann für den jeweiligen Anwendungszweck im sauren bis neutralen Bereich eingestellt werden. Vorteilhaft erscheint eine Einstellung auf einen Bereich zwischen pH 3 und pH 7. Weiter bevorzugt ist ein Bereich von pH 3,5 bis pH 6,5, besonders bevorzugt von pH 4 bis pH 6 und ganz besonders bevorzugt um ca. pH 5 bis pH 5,5.

Der erfindungsgemäße Elektrolyt weist Glanzbildner auf Basis eines inneren Salzes aus einer quaternären Ammonium- und einer Säuregruppe auf. Als quaternäre Ammoniumverbindung kommt vorzugsweise eine solche in Frage, bei der das positiv geladene Stickstoffatom Teil eines aromatischen Ringsystems ist. Als derartige Molekülbestandteile kommen dem Fachmann besonders solche in Betracht, die ein oder mehrkernige aromatische Systeme betreffen, wie z.B. Pyridinium-, Pyrimidinium-, Pyrazinium-, Pyrrolinium-, Imidazolinium-, Thiazolinium-, Indolinium-, Carbazolinium-Derivate oder derartige substituierte Systeme in Betracht. Ganz besonders bevorzugt werden Pyridinium- bzw. Alkyl- oder Alkenyl-substituierte Pyridinium-Derivate eingesetzt. Äußerst bevorzugt ist die Auswahl eines Glanzbildners, der als Molekülbestandteil eine quaternäre Ammoniumverbindung auf Basis eines Pyridinium-Derivats aufweist.

Als weiteren Molekülbestandteil enthält der Glanzbildner eine Säuregruppe, so dass es sich vorliegend bei dem Glanzbildner um ein inneres Salz bzw. ein Betain handelt. Unter Säuregruppe wird vorliegend eine Gruppe verstanden, die unter den gegebenen Bedingungen im Elektrolyten überwiegend in deprotonierter Form vorliegt. Die Säuregruppe kann sich von solchen ausgewählt aus der Gruppe bestehend aus Phosphorsäure, Phosphonsäure, Schwefelsäure, Sulfonsäure, Carbonsäure ableiten. Besonders bevorzugt ist die Sulfonsäure als Bestandteil des Glanzbildners.

Die Säuregruppe und der quaternäre Ammoniumteil des Glanzbildners können durch (C₁-C₈)-Alkylen-, (C₁-C₈)-Alkenylen-, (C₆-C₁₈)-Arylen, welche ggf. substituiert vorliegen können, verbunden sein. Als äußerst bevorzugte Verbindungen in diesem Zusammenhang haben sich solche ausgewählt aus der Gruppe bestehend aus 1-(3-Sulfopropyl)-2-vinylpyridiniumbetain), 1-(3-Sulfopropylpyridiniumbetain und 1-(2-Hydroxy-3-sulfopropylpyridiniumbetain erwiesen.

Der Glanzbildner kann in für den Fachmann ersichtlichen Mengen im Elektrolyten eingesetzt werden. Eine obere Grenze bildet die Menge an Glanzbildner, bei der der Kostenaufwand durch dessen Einsatz nicht mehr durch den erzielten Effekt gerechtfertigt wird. Vorteilhaft ist der Einsatz des Glanzbildners damit in Mengen von 1 bis 10000 mg/L Elektrolyt. Besonders vorteilhaft wird der Glanzbildner in einer Konzentration von 5 - 5000 mg/L Elektrolyt, äußerst bevorzugt in einer Menge von 10 -1000 mg/L Elektrolyt eingesetzt.

Der erfindungsgemäße Elektrolyt kann weitere Bestandteile enthalten, welche im Hinblick auf die Badstabilität, das Abscheidungsverhalten der Metalle, die Qualität des abgeschiedenen Materials und die Elektrolysebedingungen positiven Einfluss haben. Als solche kommen für den Fachmann insbesondere Mittel zur Verringerung der inneren Spannungen des Überzuges, Netzmittel, Leitsalze, weitere Glanzzusätze und/oder Puffersubstanzen etc. in Betracht.

Als Zusätze zur Verringerung der Oberflächenspannung des Elektrolyten können Netzmittel ausgewählt aus den folgenden Gruppen bestehend aus anionischen Netzmitteln wie z.B. Natriumlaurylsulfat, Dodecylbenzolsulfonat-Natriumsalz, Natriumdioctylsulfosuccinat, nichtionischen Netzmitteln wie z.B. Polyethylenglykol-Fettsäureester und/oder kationischen Netzmittel wie z.B. Cetyltrimethylammoniumbromid eingesetzt werden.

Zur Verbesserung der Leitfähigkeit und Streufähigkeit des Elektrolyten können vorteilhaft Leitsalze ausgewählt aus der Gruppe bestehend aus Kalium- bzw. Natriumsulfat, -phosphat, -nitrat, -alkansulfonat, -sulfamat und deren Mischungen verwendet werden.

Als Puffersubstanzen können vorteilhaft solche ausgewählt aus der Gruppe bestehend aus Borsäure oder Phosphaten oder eine Carbonsäure und/oder deren Salze wie z.B. Essigsäure, Citronensäure, Weinsäure, Oxalsäure, Bernsteinsäure, Äpfelsäure, Milchsäure, Phthalsäure, verwendet werden.

Als weitere Glanzzusätze können vorteilhaft solche ausgewählt aus der Gruppe bestehend aus N,N-Diethyl-2-propin-1-amin, 1,1-Dimethyl-2-propinyl-1-amin, 2-Butin-1,4-diol, 2-Butin-1,4-diolethoxylat, 2-Butin-1,4-diolpropoxylat, 3-Hexin-2,5-diol und sulfopropyliertes 2-Butin-1,4-diol oder eines ihrer Salze verwendet werden. Weitere Grundglanzbildner können Allylsulfonsäure und/oder Vinylsulfonsäure und/oder Propargylsulfonsäure bzw. deren Alkalisalze in Mengen von 0,01 bis 10 g/L Elektrolyt sein.

Als Mittel zur Verringerung der inneren Spannung des Überzugs können vorteilhaft solche ausgewählt aus der Gruppe bestehend aus Iminodisuccinsäure und/oder Sulfaminsäure und/oder Natriumsaccharinat verwendet werden.

Vorteilhaft ist jedenfalls, wenn dem Elektrolyten keine weiteren Abscheidungsmetallsalze mit anorganischen Anionen außer Sulfat- bzw. Nitrat-, Hydrogencarbonat- bzw Carbonationen oder Oxid, Hydroxid oder Gemische derselben zugesetzt werden. Dies hilft, eine übermäßige Anreicherung von verschiedenen Anionen im System zu verhindern, da die Abscheidungsmetallsalze im Laufe des Elektrolyseprozesses durch Zugabe ergänzt werden müssen. Eine solche vorgehensweise wiederum wirkt sich positiv auf die Standzeit des Elektrolyten aus. Besonders vorteilhaft ist die Ausführungsform, bei der nur solche Abscheidungsmetallsalze eingesetzt werden, deren Anionen aus Hydrogencarbonat- bzw Carbonationen oder Oxid, Hydroxid oder Gemische derselben bestehen.

Gegenstand der vorliegenden Erfindung ist auch ein Verfahren zur galvanischen Abscheidung von Palladium oder einer Palladium-Legierung auf einem metallischen bzw. leitfähigen Substrat, wobei man einen erfindungsgemäßen Elektrolyten verwender.

Das Palladium oder die Palladium-Legierung kann auf dem Fachmann für diesen Zweck geläufige Substrate elektrolytisch abgeschieden werden. Vorteilhafterweise sind die metallischen bzw. elektrisch leitfähigen Substrate ausgewählt aus der Gruppe bestehend aus Nickel, Nickellegierungen, Gold, Silber, Kupfer und Kupferlegierungen, Eisen, Eisenlegierungen. Besonders bevorzugt wird Nickel oder Kupfer bzw. Kupferlegierung mit der Palladium- oder palladiumhaltigen Schicht erfindungsgemäß überzogen. Aber auch leitfähige Kunststoffe können mit diesem Verfahren erfindungsgemäß überzogen werden.

Die Temperatur bei der elektrolytischen Abscheidung kann vom Fachmann beliebig gewählt werden. Vorteilhaft wird die Temperatur eingestellt bei der eine entsprechend gewünschte Abscheidung erfolgen kann. Dies ist bei Temperaturen von 20°C bis 80°C der Fall. Bevorzugt wird eine Temperatur von 30°C bis 70°C und äußerst bevorzugt von 40°C bis 60°C eingestellt.

Ebenso kann die einzustellende Stromdichte während der erfindungsgemäßen Elektrolyse vom Fachmann entsprechend der zugrundeliegenden Elektrolyseanordnung gewählt werden. Die Stromdichten betragen vorzugsweise zwischen 0,1 und 150 A/dm². Besonders bevorzugt sind 0,1-10,0 A/dm² für Trommel- und Gestellanwendungen und 5,0 - 100 A/dm² für Highspeedanwendungen. Äußerst bevorzugt werden für Highspeed-Anwendungen 5,0 - 70 A/dm² eingestellt, in Trommel- und Gestellanwendungen dagegen äußerst bevorzugt 0,2 - 5 A/dm².

Das erfindungsgemäße Verfahren wird in vorteilhafter Weise so durchgeführt, dass die Abscheidung unter Verwendung nicht löslicher Anoden erfolgt. Besonders bevorzugt ist der Einsatz von unlöslichen Anoden aus platiniertem Titan oder Mischoxidanoden. Bei diesen handelt es sich ganz besonders bevorzugt um nicht lösliche Anoden aus platiniertem Titan oder aus mit Iridium/Ruthenium/Tantalmischoxid überzogenem Titan oder Niob oder Tantal. Möglich sind auch Anoden aus Graphit oder aus beständigem Edelstahl.

Gegenstand der vorliegenden Erfindung ist ebenfalls ein spezielles, vorteilhaft für das erfindungsgemäße Verfahren einsetzbares und angepasstes Palladiumsalz. Dabei handelt es sich um eine Palladiumkomplexverbindungen bestehend aus einem zweiwertigen Palladiumkation, einem oder mehreren zwei-, drei- oder vierzähnigen organischen Aminliganden und Carbonat- oder zwei Hydrogencarbonat- oder Hydroxidanionen oder eine Mischung davon. Vorteilhaft ist dabei der Einsatz von mehrzähnigen Liganden auf Basis von Di-, Tri oder Tetraaminen. Besonders bevorzugt sind dabei solche, die 2 bis 11 C-Atome aufweisen. Ganz besonders bevorzugt ist der Einsatz von Liganden ausgewählt aus der Gruppe bestehend aus Ethylendiamin, Trimethylendiamin, Tetramethylendiamin, Pentamethylendiamin, Hexamethylendiamin, 1,2-Propylendiamin, Trimethylentetramin, Hexamethylentetramin. Äußerst bevorzugt ist Ethylendiamin (EDA) in diesem Zusammenhang.

Die Herstellung der neuen Palladium-Ethylendiamin-Verbindung kann durch Umsetzung von Tetraammin-palladium(II)hydrogencarbonat [Alfa Aesar Kat.-Nr. 45082] mit Ethylendiamin im Molverhältnis [Pd]:[Ethylendiamin] = 1:1,0 bis 3,0 , vorzugsweise 1:1,5 bis 2,5, besonders bevorzugt 1:2,0 bis 2,1 gemäß folgender Gleichung erfolgen. Die Umsetzungstemperatur liegt vorzugsweise zwischen 20 und 95°C, besonders bevorzugt zwischen 40 und 90°C, ganz besonders bevorzugt zwischen 60 und 80°C. $\left[{\left({NH}_{3}\right)}_{4}⁢Pd\right] ⁢ {\left({HCO}_{3}\right)}_{2} + 2 ⁢ EDA - > \left[{\left(EDA\right)}_{2}⁢Pd\right] ⁢ {\left({HCO}_{3}\right)}_{2} + 4 ⁢ {NH}_{3}$

Es findet dabei ein Ligandenaustausch von Ammoniak gegen Ethylendiamin statt. Der freigesetzte Ammoniak entweicht teilweise direkt aus der Lösung bzw. wird anschließend durch Einblasung von Luft oder Inertgas wie z.B. Stickstoff ausgetrieben. Zur Beschleunigung des Vorgangs kann zusätzlich Vakuum angelegt werden. Die anderen erfindungsgemäßen Komplexe können ebenso hergestellt werden.

In einem Elektrolyt der hier beschriebenen Erfindung mit beispielsweise 20 g/l Palladium als Bis(ethylendiamino)-palladium(II)hydrogencarbonat, 16 g/I Nickel als Nickel(II)sulfat und 50 g/l Ethylendiamin ermöglichen die Glanzmittel 1-(3-Sulfopropylpyridiniumbetain bzw. 1-(2-Hydroxy-3-sulfopropylpyridiniumbetain in Mengen von 50 bis 500 mg/l vor allem im niederen Stromdichtebereich die Abscheidung hochglänzender Überzüge. Außerdem wird durch den Einsatz von 1-(3-Sulfopropylpyridiniumbetain bzw. 1-(2-Hydroxy-3-sulfopropylpyridiniumbetain in höheren Konzentrationen bis zu 2 g/L Elektrolyt der anwendbare Stromdichtebereich erweitert. So ist es möglich im beschriebenen Elektrolyten für die Hochgeschwindigkeitsabscheidung Stromdichten von bis zu 100 A/dm² anzuwenden.

Ein weiterer Hinweis für die vorteilhafte Wirkung beispielsweise des Bis(ethylendiamino)palladium(II)hydrogencarbonat in dem beschriebenen Elektrolyten zeigt sich beim Zusatz von 1-(3-Sulfopropyl)-2-vinylpyridiniumbetain in geringsten Mengen. Bereits 10 ppm ermöglichen die Abscheidung spiegelglänzender, spannungsarmer und damit hochduktiler Überzüge - allerdings auch ohne den zusätzlichen Einsatz einer Sulfonsäure, wie dies in US5415685 beschrieben ist.

Des Weiteren ist durch den Einsatz von ca. 100 -200 ppm 1-(3-Sulfopropyl)-2-vinylpyridiniumbetain die Abscheidung von sehr dicken Palladium oder Palladiumlegierungsüberzügen möglich. Die bis zu 30 µm dicken Schichten sind hochglänzend, rissfrei und sehr duktil.

Mit dem neuen Palladium-Nickel-Elektrolyten auf Ethylendiamin-Basis werden ebenfalls Ammoniak und Chlorid vermieden, wodurch das Gefährdungspotential und die Geruchsbelästigung für den Mensch und die Anlagenkorrosion deutlich herabgesetzt werden. Die Nachteile der bisherigen, ammonium- und chloridfreien Verfahren auf Ethylendiaminbasis werden vermieden. Insbesondere ermöglicht der Einsatz von Carbonat oder Hydrogencarbonat als Gegenionen zu Palladium und Nickel eine Verlängerung der Standzeit. Die eingesetzten Anionen sind in dem angewandten pH-Bereich zwischen beispielsweise 3 und 5,5 nicht stabil und zerfallen bei Zugabe des Metallsalzes sofort zu Kohlendioxid und Hydroxid. Das leicht flüchtige CO₂ entweicht aus dem Elektrolyten und trägt so nicht zur Erhöhung der Baddichte bei. Während der Elektrolyse fällt der pH-Wert im Elektrolyten leicht ab, wodurch die alkalische Wirkung des beim Zerfall der Kohlensäure entstehenden Hydroxidions kompensiert wird. Der pH-Wert während des Betriebs bleibt so in überraschender Weise durch Zugabe weiterer erfindungsgemäßer Palladiumsalze automatisch konstant. Im Gegensatz hierzu wird insbesondere im Falle des Sulfats bei der Ergänzung der Metallgehalte im laufenden Badbetrieb die Baddichte nach und nach erhöht, bis schließlich die Aufsalzung einen Maximalwert erreicht und der Elektrolyt nicht mehr stabil ist.

Dies war vor dem Hintergrund des zitierten Standes der Technik nicht nahegelegt.

### Beispiele:

### Beispielelektrolyte

In einem 5 L Becherglas werden in 4 L entionisiertem Wasser die angegebenen Bestandteile des Elektrolyten gelöst. Anschließend wird auf einem Messingblech unter den angegebenen Elektrolysebedingungen das Palladium oder die Palladiumlegierung abgeschieden.

### 1. Beispiel - Elektrolyt

### Zusammensetzung:

Ein Elektrolyt zur Abscheidung von PdNi-Schichten mit 80 Gew.-% Palladium kann z.B. folgende Zusammensetzung haben:

### Elektrolyt für die Hochgeschwindigkeitsabscheidung:

| | |
|---|---|
| 20 g/l Pd | als Bis(ethylendiamino)palladium(II)hydrogencarbonat |
| 16 g/l Ni | als Nickel(II)sulfat |
| 50 g/l EDA | Ethylendiamin |
| 500 mg/l | 1-(3-Sulfopropyl)pyridiniumbetain |

### Abscheideparameter.

| | |
|---|---|
| Temperatur: | 60 °C |
| pH-Wert: | 5,0 |
| Stromdichte: | 5 bis 70 A/dm² |
| Abscheiderate: | 26 mg/Amin |
| Substrat: | Kupfer oder Kupferlegierung, evtl. untemickelt |
| Anoden: | Pt/Ti |

Die erhabenen Überzüge (2 µm) sind im genannten Stromdichtebereich homogen glänzend, hell, duktil, rissfrei und weisen einen relativ konstanten Pd-Anteil von 80 bis 83 % auf.

### 2. Beispiel - Elektrolyt

### Elektrolyt für die Gestellanwendung:

| | |
|---|---|
| 10 g/l | Pd als Bis(ethylendiamino)palladium(II)hydrogencarbonat |
| 8 g/l | Ni als Nickel(II)sulfat |
| 30 g/l | Ethylendiamin |
| 100 mg/l | 1-(3-Sutfopropyl)-2-vinylpyridiniumbetain |

### Abscheideparameter:

| | |
|---|---|
| Temperatur: | 60 °C |
| pH-Wert: | 5,0 |
| Stromdichte: | 0,5 bis 5 A/dm² |
| Abscheiderate: | 26 mg/Amin |
| Substrat: | Kupfer oder Kupferlegierung, evtl. unternickelt |
| Anoden: | Pt/Ti |

Die erhaltenen Überzüge (2 µm) sind im genannten Stromdichtebereich homogen hochglänzend, brillant-hell, sehr duktil, rissfrei und weisen einen relativ konstanten Pd-Anteil von 80 bis 83 % auf.

### 3. Beispiel - Umsetzung Tetraamminpalladium(II)-Hydrogencarbonat mit Ethylendiamin durch Umkomplexierung mit Ethylendiamin (EDA)

### Ausstattung:

Dreihalskoben, Rührer, Heizer, Thermometer, Rückflusskühler, pH-Elektrode,

### Edukte:

| Komponente | Masse [g] | Stoffmenge [mol] | Molmasse [g/mol] | Dichte [g/cm³] | Volumen [ml] |
|---|---|---|---|---|---|
| Palladium | 100 * | 0,940 | 106,4 | - | - |
| Ethylendiamin (EDA) | 117 | 1,947 | 60,1 | 0,898 | 130 |

| | | | | | |
|---|---|---|---|---|---|
| * 277 g Tetraamminpalladium(II)Hydrogencarbonat TAPHC (36% Pd) | | | | | |

Molverhältnis Pd:EDA = 1:2,07

### Qualität der verwendeten Chemikalien:

Tetraamminpalladium-(II)Hydrogencarbonat (Produkt-Nr. 45082) von Alfa Aesar Ethylendiamin 99% zur Synthese (z.B. Merck Nr. 800947)

Ansatz für 1 Liter Endvolumen enthaltend 100 g Pd:
1. Vorlegen von 500 ml entionisiertes Wasser.
2. Ethylendiamin in Wasser zugeben (pH 11,5 bis 12).
3. Tetraamminpalladium(II)hydrogencarbonat portionsweise zugeben, Temperatur steigt auf über 50°C. Es bildet sich eine goldgelbe Lösung. Nach Zugabe der vollen Menge des Palladiumsalzes liegt der pH bei ca. 10 ,5.
4. Auf 80°C erhitzen und 1 h reagieren lassen. Beim Aufheizen schlägt die Farbe der Lösung von goldgelb nach grüngelb um. Es tritt eine leichte Trübung durch schwarze Partikel auf.
5. Die Mischung auf 50°C abkühlen lassen.
6. Filtration über Glasfaserfilter 6: wenig schwarzer Rückstand im Filter, hellgelbe Lösung, die stark nach Ammoniak riecht.
7. Einleiten von Druckluft zur Abreicherung von Ammoniak.
8. Mit entionisiertem Wasser auf Endvolumen einstellen.

## Patentansprüche

1. Wässriger Elektrolyt zur galvanischen Abscheidung von Palladium oder einer Palladium-Legierung auf einem metallischen bzw. leitfähigen Substrat aufweisend die abzuscheidenden, mit organischen Oligoaminen komplexierten Metall-ionen in Form ihrer Salze mit Hydrogencarbonat und/oder Carbonat als Gegenionen und einen Glanzbildner auf Basis eines inneren Salzes aus einer quaternären Ammonium- und einer Säuregruppe.

2. Elektrolyt nach Anspruch 1,
**dadurch gekennzeichnet, dass**
dieser Konzentrationen von 1-100 g/L Palladium enthält.

3. Elektrolyt nach einem oder mehreren der vorhergehenden Ansprüche,
**dadurch gekennzeichnet, dass**
dieser weitere abzuscheidende Metallionen ausgewählt aus der Gruppe bestehend aus Nickel, Kobalt, Eisen, Indium, Gold, Silber oder Zinn und Gemische davon in Form ihrer löslichen Salze enthält.

4. Elektrolyt nach einem oder mehreren der vorhergehenden Ansprüche,
**dadurch gekennzeichnet, dass**
er weitere abzuscheidende Metallionen in Konzentrationen von ≤50 g/L bezogen auf den Elektrolyten enthält.

5. Elektrolyt nach einem oder mehreren der vorhergehenden Ansprüche,
**dadurch gekennzeichnet, dass**
das organische Oligoamin ein Di-, Tri oder Tetraminderivat mit 2 bis 11 C-Atomen ist.

6. Elektrolyt nach einem oder mehreren der vorhergehenden Ansprüche,
**dadurch gekennzeichnet, dass**
die Menge an organischen Oligoaminen im Elektrolyten zwischen 0,1 - 5 mol/L Elektrolyt variiert.

7. Elektrolyt nach einem oder mehreren der vorhergehenden Ansprüche,
**dadurch gekennzeichnet, dass**
der pH-Wert des Elektrolyten zwischen 3 und 7 liegt.

8. Elektrolyt nach Anspruch 1,
**dadurch gekennzeichnet, dass**
als Glanzbildner eine oder mehrere Verbindungen ausgewählt aus der Gruppe bestehend aus 1-(3-Sulfopropyl)-2-vinylpyridiniumbetain 1-(3-Sulfopropyl)pyridiniumbetain, 1-(2-Hydroxy-3-suffopropyl)pyridiniumbetain verwendet wird.

9. Elektrolyt nach einem oder mehreren der vorhergehenden Ansprüche,
**dadurch gekennzeichnet, dass**
die Glanzbildner in Mengen von 1 bis 10000 mg/L Elektrolyt vorhanden sind.

10. Elektrolyt nach einem oder mehreren der vorhergehenden Ansprüche,
**dadurch gekennzeichnet, dass**
dem Elektrolyten keine weiteren Abscheidungsmatellsalze mit anorganischen Anionen außer Sulfat- bzw. Nitrat-, Hydrogencarbonat- bzw Carbonationen oder Oxid, Hydroxid oder Gemische derselben zugesetzt werden.

11. Verfahren zur galvanischen Abscheidung von Palladium oder einer Palladium-Legierung auf einem metallischen bzw. leitfähigen Substrat,
**dadurch gekennzeichnet, dass**
man einen Elektrolyten gemäß einem oder mehreren der Ansprüche 1 bis 10 verwendet.

12. Verfahren nach Anspruch 11,
**dadurch gekennzeichnet, dass**
das metallische Substrat ausgewählt ist aus der Gruppe bestehend aus Nickel, Nickellegierungen, Gold. Silber, Kupfer und Kupferlegierungen, Eisen, Eisenlegierungen.

13. Verfahren nach einem oder mehreren der Ansprüche 11 und/oder 12.
**dadurch gekennzeichnet, dass**
man bei einer Temperatur von 20°C bis 80°C arbeitet.

14. Verfahren nach einem oder mehreren der Ansprüche 11 bis 13,
**dadurch gekennzeichnet, dass**
man zur Abscheidung Stromdichten zwischen 0,1 und 150 A/dm² einstellt.

15. Verfahren nach einem oder mehreren der Ansprüche 11 bis 14,
**dadurch gekennzeichnet, dass**
man die Abscheidung unter Verwendung nicht löslicher Anoden durchführt.

16. Pelladiumkomplexverbindungen bestehend aus einem zweiwertigen Palladiumkation, einem oder mehreren zwei-, drei- oder vierzähnigen Aminliganden und einem Carbonat- oder zwei Hydrogencarbonatanionen oder eine Mischung davon.

## Claims

1. Aqueous electrolyte for the electrochemical deposition of palladium or a palladium alloy on a metallic or conductive substrate, which electrolyte comprises organic oligoamine complexes of the metal ions to be deposited in the form of their salts with hydrogencarbonate and/or carbonate as counter ions and a brightener based on an internal salt of a quaternary ammonium group and an acid group.

2. Electrolyte according to Claim 1,
**characterized in that**
it contains palladium in a concentration of 1-100 g/l.

3. Electrolyte according to one or more of the preceding claims,
**characterized in that**
it contains further metal ions to be deposited from the group consisting of nickel, cobalt, iron, indium, gold, silver and tin and mixtures thereof in the form of their soluble salts.

4. Electrolyte according to one or more of the preceding claims,
**characterized in that**
it contains further metal ions to be deposited in concentrations of ≤ 50 g/l, based on the electrolyte.

5. Electrolyte according to one or more of the preceding claims,
**characterized in that**
the organic oligoamine is a diamine, triamine or tetramine derivative having from 2 to 11 carbon atoms.

6. Electrolyte according to one or more of the preceding claims,
**characterized in that**
the amount of organic oligoamines in the electrolyte is in the range 0.1-5 mol/l of electrolyte.

7. Electrolyte according to one or more of the preceding claims,
**characterized in that**
the pH of the electrolyte is in the range from 3 to 7.

8. Electrolyte according to Claim 1,
**characterized in that**
one or more compounds selected from the group consisting of 1-(3-sulfopropyl)-2-vinylpyridinium betaine, 1-(3-sulfopropyl)pyridinium betaine, 1-(2-hydroxy-3-sulfopropyl)pyridinium betaine are used as brightener.

9. Electrolyte according to one or more of the preceding claims,
**characterized in that**
the brighteners are present in amounts of from 1 to 10 000 mg/l of electrolyte.

10. Electrolyte according to one or more of the preceding claims,
**characterized in that**
no further deposition metal salts having inorganic anions apart from sulfate or nitrate, hydrogencarbonate or carbonate ions or oxide, hydroxide or mixtures thereof are added to the electrolyte.

11. Process for the electrochemical deposition of palladium or a palladium alloy on a metallic or conductive substrate,
**characterized in that**
an electrolyte according to one or more of Claims 1 to 10 is used.

12. Process according to Claim 11,
**characterized in that**
the metallic substrate is selected from the group consisting of nickel, nickel alloys, gold, silver, copper and copper alloys, iron, iron alloys.

13. Process according to one or more of Claims 11 and 12,
**characterized in that**
the process is carried out at a temperature of from 20°C to 80°C.

14. Process according to one or more of Claims 11 to 13,
**characterized in that**
current densities in the range from 0.1 to 150 A/dm² are set for the deposition.

15. Process according to one or more of claims 11 to 14,
**characterized in that**
the deposition is carried out using insoluble anodes.

16. Palladium complexes comprising a divalent palladium cation, one or more bidentate, tridentate or tetradentate amine ligands and a carbonate anion or two hydrogencarbonate anions or a mixture thereof.

## Revendications

1. Electrolyte aqueux pour le dépôt galvanique de palladium ou d'un alliage de palladium sur un substrat métallique ou, selon le cas, conductible, présentant les ions métalliques à déposer, complexés par des oligoamines organiques, sous forme de leurs sels avec de l'hydrogénocarbonate et/ou du carbonate comme contre-ions et un agent lustrant à base d'un sel interne d'un groupe ammonium quaternaire et d'un groupe acide.

2. Electrolyte selon la revendication 1, **caractérisé en ce qu'**il contient des concentrations de 1-100 g/l de palladium.

3. Electrolyte selon l'une ou plusieurs des revendications précédentes, **caractérisé en ce qu'**il contient d'autres ions métalliques à déposer choisis dans le groupe constitué par le nickel, le cobalt, le fer, l'indium, l'or, l'argent ou l'étain ou des mélanges de ceux-ci sous forme de leurs sels solubles.

4. Electrolyte selon l'une ou plusieurs des revendications précédentes, **caractérisé en ce qu'**il contient d'autres ions métalliques à déposer, en des concentrations ≤ 50 g/l par rapport aux électrolytes.

5. Electrolyte selon l'une ou plusieurs des revendications précédentes, **caractérisé en ce que** l'oligoamine organique est un dérivé diaminique, triaminique ou tétraaminique comprenant 2 à 11 atomes de carbone.

6. Electrolyte selon l'une ou plusieurs des revendications précédentes, **caractérisé en ce que** la quantité d'oligoamines organiques dans l'électrolyte varie entre 0,1-5 moles/l d'électrolyte.

7. Electrolyte selon l'une ou plusieurs des revendications précédentes, **caractérisé en ce que** le pH de l'électrolyte est situé entre 3 et 7.

8. Electrolyte selon la revendication 1, **caractérisé en ce qu'**on utilise comme agent lustrant un ou plusieurs composés choisis dans le groupe constitué par la 1-(3-sulfopropyl)-2-vinylpyridinium-bétaïne, la 1-(3-sulfopropyl)pyridinium-bétaïne, la 1-(2-hydroxy-3-sulfopropyl)pyridinium-bétaïne.

9. Electrolyte selon l'une ou plusieurs des revendications précédentes, **caractérisé en ce que** les agents lustrants sont présents en des quantités de 1 à 10 000 mg/l d'électrolyte.

10. Electrolyte selon l'une ou plusieurs des revendications précédentes, **caractérisé en ce qu'**on n'ajoute pas d'autres sels métalliques à déposer présentant des anions inorganiques, à l'exception d'ions sulfate ou, selon le cas, nitrate, hydrogénocarbonate ou, selon le cas, carbonate ou oxyde, hydroxyde ou des mélanges de ceux-ci à l'électrolyte.

11. Procédé pour le dépôt galvanique de palladium ou d'un alliage de palladium sur un substrat métallique ou, selon le cas, conductible, **caractérisé en ce qu'**on utilise un électrolyte selon l'une ou plusieurs des revendications 1 à 10.

12. Procédé selon la revendication 11, **caractérisé en ce que** le substrat métallique est choisi dans le groupe constitué par le nickel, les alliages de nickel, l'or, l'argent, le cuivre et les alliages de cuivre, le fer, les alliages de fer.

13. Procédé selon l'une ou plusieurs des revendications 11 et/ou 12, **caractérisé en ce qu'**on travaille à une température de 20 à 80°C.

14. Procédé selon l'une ou plusieurs des revendications 11 à 13, **caractérisé en ce qu'**on règle des densités de courant entre 0,1 et 150 A/dm² pour le dépôt.

15. Procédé selon l'une ou plusieurs des revendications 11 à 14, **caractérisé en ce qu'**on réalise le dépôt en utilisant des anodes non solubles.

16. Composés complexes du palladium, constitués par un cation de palladium divalent, un ou plusieurs ligands de type amine bidentates, tridentates ou tétradentates et un anion carbonate ou deux anions hydrogénocarbonate ou un mélange de ceux-ci.
